# EUROPÄISCHE PATENTSCHRIFT

(11) **EP 0 324 394 B1**
(45) Veröffentlichungstag und Bekanntmachung des Hinweises auf die Patenterteilung: **03.11.1993**
(21) Anmeldenummer: 89100227.1
(22) Anmeldetag: 07.01.1989
(51) Int. Cl.: B24B 31/14, C23C 22/73

(54) **Verfahren und Mittel zum gleichzeitigen Gleitschleifen, Reinigen und Passivieren metallischer Werkstücke**
Process and agent for simultaneous vibratory grinding, cleaning and passivation of metallic workpieces
Procédé et agent pour le ponçage par vibrations, le nettoyage et la passivation simultanés de matériaux métallique

(30) Priorität: 14.01.1988 DE 3800834
(43) Veröffentlichungstag der Anmeldung: 19.07.1989
(73) Patentinhaber: Henkel Kommanditgesellschaft auf Aktien, 40191 Düsseldorf (DE)
(72) Erfinder: Geke, Jürgen, Dr., D-4000 Düsseldorf 1 (DE); Drosdziok, Hermann, D-4000 Düsseldorf 13 (DE); Wievelhoff, Herbert, D-5628 Heiligenhaus (DE)

(56) Entgegenhaltungen:
- DE-A- 3 032 124
- DE-C- 440 986
- FR-A- 1 423 822
- US-A- 3 071 456

## Beschreibung

Die Erfindung betrifft Verfahren und Mittel zum gleichzeitigen Gleitschleifen, Reinigen und Passivieren metallischer Werkstücke.

Metallische Werkstücke oder Gebrauchsgegenstände werden heute weitgehend im Wege der industriellen Massenfertigung in automatisierten Verfahren hergestellt. Die Oberflächen derartiger Metallteile, die aus Stahl, Gußeisen, Kupfer und seinen Legierungen, Aluminium und seinen Legierungen, Zink, Magnesium und anderen Metallen hergestellt sind, müssen meist noch einer Endbearbeitung unterworfen werden, bevor sie unmittelbar vertrieben, bestimmungsgemäß verwendet oder in bekannten Veredelungsverfahren weiterverarbeitet werden.

Durch Drehen, Fräsen, Gießen oder ähnliche, metallverarbeitende Verfahren hergestellte metallische Werkstücke haben häufig scharfe Schnittkanten oder Ecken oder auch rauhe oder mit Zunderschichten überzogene Oberflächen, so daß ein Entgraten und Abrunden der Schnittkanten und Ecken, häufig auch ein Glätten oder Polieren der gesamten Oberfläche, erforderlich ist. Gerade in Verfahren der Weiterverarbeitung ist die Qualität nachfolgend aufgebrachter Oberflächenschichten auf derartige Werkstücke in starkem Maße davon abhängig, wie gut die metallische Oberfläche für die Aufbringung derartiger zusätzlicher, veredelnder Schichten vorbereitet ist. Beispielsweise kann die galvanische Abscheidung von Metallen auf derartigen Oberflächen nur dann befriedigend verlaufen, wenn dem galvanischen Abscheidungsprozeß eine Reinigung, Entzunderung und schleifende Bearbeitung der Oberfläche vorausgegangen ist.

Die Bearbeitung metallischer Werkstücke oder Formteile kann entweder durch manuelles mechanisches Entgraten, Schleifen, Schmirgeln, Bürsten und Polieren oder durch ein mechanischchemisches Bearbeitungsverfahren erfolgen. Die rein manuellmechanische Bearbeitung von in großen Stückzahlen hergestellten metallischen Teilen, insbesondere von metallischen Kleinteilen, ist heute aus Wirtschaftlichkeitsgründen kaum noch vertretbar. Die mechanisch-chemische Bearbeitung, wie z.B. das sogenannte "Gleitschleifen" ist ein Verfahren, das in Glockenapparaten, Trommelapparaten, Vibrationsmaschinen oder Fliehkraftmaschinen vorgenommen wird. Die Werkstücke werden unter Besprühen mit speziell für das Gleitschleifen entwickelten Zusammensetzungen auf wäßriger Basis in eine gleitende Berührung mit natürlichen (Kieselsteine, Dolomit, Quarz usw.) oder synthetischen (keramisch- oder kunststoffgebundener Korund, Aluminiumoxid, Siliciumcarbid oder Borcarbid) Schleifkörpern unterschiedlichster Formen gebracht. Die Größe und äußere Form (Dreiecke, Zylinder, Sterne, Konusse, Kugeln usw.) und die Rauhigkeit der Schleifkörper ("Chips") sorgt für eine abschleifende, gegebenenfalls auch polierende Bearbeitung der Metalloberflächen. Durch ein derartiges Gleitschleifen können metallische Werkstücke und/ oder Formkörper entzundert, entgratet, geschliffen, geglättet, geglänzt und poliert werden.

Die im Zuge des Gleitschleifens verwendeten chemischen Behandlungsmittel ("Compounds") werden in ihrer Zusammensetzung und ihrer Dosierung auf die metallischen Oberflächen abgestimmt, die gleitschleifend bearbeitet werden sollen, müssen jedoch auch Besonderheiten des speziellen Gleitschleifprozesses berücksichtigen. Die Hauptaufgaben derartiger Behandlungsmittel liegen darin, ein gutes Reinigungs-, Dispergier- und Schmutztragevermögen sicherzustellen, so daß Öl- und Fettverschmutzungen einemulgiert werden und der Abrieb der Schleifkörper und der Werkstücke vollständig entfernt und nicht auf den Werkstücken abgelagert wird. Zudem sollen die Mittel eine Korrosion der metallischen Werkstücke oder Formteile verhindern und zudem die Schleifwirkung und/oder Polierwirkung während des Gleitschleifens günstig beeinflussen. Dafür ist es erforderlich, daß die Mittel während des Schleifens die Formteile nicht mit einer Schmierschicht überziehen, die den Glanzeffekt beim Polieren der Formteile verhindern. Zudem können derartige Schleifmittel durch ihre Zusammensetzung auf die Schleifwirkung der Chips einwirken und es dadurch möglich machen, mit denselben Chips die Werkstücke zuerst zu entgraten und vorzuschleifen und, nach Wechsel des chemischen Behandlungsmittels, eine Feinbehandlung und Polierung anzuschließen.

Üblicherweise werden die Mittel so konfektioniert, daß sie in flüssiger Form konzentriert oder vorverdünnt mittels automatisierten Pumpen dosiert werden können. Üblicherweise reagieren derartige Gleitschleifmittel in Wasser neutral bis schwach alkalisch und enthalten Kombinationen waschaktiver und korrosionsinhibierender Substanzen.

Nachteilig an den aus dem Stand der Technik bekannten und meist rein empirisch entwickelten Produkten ist es, daß für jeden Anwendungsfall, d.h. jedes metallische Material der Werkstücke bzw. Formteile, ein unterschiedlich eingestelltes Mittel verwendet werden mußte. Dies bedingte eine vollständige Umstellung des Gleitschleif-Vorgangs bei Wechsel der im Gleitschleif-Verfahren zu bearbeitenden Werkstücke. Nachteilig war es weiterhin, daß befriedigende Ergebnisse beim Gleitschleifen nur dann erzielt werden konnten, wenn die Oberflächen der metallischen Werkstücke oder Formteile vor dem Gleitschleifen sorgfältig gereinigt und passiviert worden waren. Dem eigentlichen Gleitschleifen vorgelagerte Bearbeitungsprozesse waren also erforderlich, um die Metalloberfläche in der gewünschten Form zu konditionieren. Abgesehen davon, daß diese vorgelagerten Bearbeitungsschritte getrennte Anlagen und Chemikalien erforderten, wurde die Wirkung der Gleitschleif-Mittel und damit auch der Erfolg des Gleitschleif-Verfahrens regelmäßig dadurch sehr nachteilig beeinflußt, daß die Reinigungsmittel und Passivierungsmittel in die Apparaturen zum Gleitschleifen eingeschleppt wurden. Dadurch konnten die Compounds beim Gleitschleifen nur in begrenztem Umfang ihre Wirkung entfalten.

In der US-A-3 071 456 wird ein Verfahren zum Gleitschleifen (barrel finishing) von Metallteilen mit Hilfe von Schleifkörpern beschrieben. Hierbei werden wäßrige Formulierungen eingesetzt, die Phosphorsäure oder phosphorsaure Salze und/oder Nitroverbindungen oder Carbonsäuren, beispielsweise Benzoesäure, Toluylsäure, Gallussäure, Essigsäure, Citronensäure oder Oxalsäure, enthalten. Diese Formulierungen bedingen die Ausbildung einer dünnen Schicht auf den Metalloberflächen, die einerseits durch die mechanische Behandlung abgerieben und andererseits anschließend jeweils erneut ausgebildet wird. Die Formulierungen können ferner Netzmittel, beispielsweise Petroleumsulfonat, und Oxidationsinhibitoren enthalten.

Ferner betrifft die FR-A-1 423 822 ein Verfahren zum Polieren von Metalloberflächen aus rostfreiem Stahl durch eine mechanische Behandlung. Die hierbei eingesetzten Formulierungen enthalten neben Schleifkörpern verdünnte Säuren, beispielsweise Salzsäure, Salpetersäure, Phosphorsäure, Schwefelsäure oder Sulfonsäuren, und oberflächenaktive Substanzen.

Überraschenderweise wurde nun gefunden, daß es bei Verwendung pulverförmiger oder flüssiger Mittel möglich ist, im Tauchverfahren oder Spritzverfahren die einzelnen Verfahrensschritte des Gleitschleifens, Reinigens und Passivierens in einem Verfahrensschritt zu vereinigen und dafür auch nur ein Mittel zu verwenden, das reinigend und passivierend wirkt und auch den Gleitschleifprozeß fördert. Damit ist es möglich geworden, die anwendungstechnischen Nachteile eines dreischrittigen Verfahrens unter Verwendung dreier unterschiedlich zusammengesetzter Lösungen zu vermeiden.

Die Erfindung betrifft ein Verfahren zum gleichzeitigen Gleitschleifen, Reinigen und Passivieren metallischer Werkstücke unter Verwendung saurer, wäßriger Lösungen, enthaltend Salze von Phosphorsäuren, Carbonsäuren und Netzmittel, welches dadurch gekennzeichnet ist, daß man die Werkstücke mit wäßrigen, einen pH-Wert im Bereich von 1 bis 6 aufweisenden Lösungen in Kontakt bringt, die die folgenden Komponenten enthalten:
(a) 0,2 bis 10 Gew.-% Alkalimetallsalze und/oder Ammoniumsalze der Orthophosphorsäure und/oder von Pyrophosphorsäuren,
(b) 0,01 bis 1 Gew.-% Weinsäure und/oder Citronensäure,
(c) 0,005 bis 2 Gew.-% eines oder mehrerer nichtionischer Tenside,
(d) gegebenenfalls 0,001 bis 0,02 Gew.-% eines oder mehrerer Korrosionsinhibitoren und
(e) gegebenenfalls 0,01 bis 0,2 Gew.-% weiterer, in Reinigungs-, Passivierungs- und Gleitschleifmitteln an sich üblicher Wirkstoffe und/oder Hilfsstoffe,
wobei die jeweils angegebenen Mengen auf den Aktivsubstanzgehalt in der Anwendungslösung bezogen sind.

Die Erfindung betrifft außerdem Mittel zum gleichzeitigen Gleitschleifen, Reinigen und Passivieren metallischer Werkstücke.

Das erfindungsgemäße Verfahren und die in diesem Verfahren verwendeten Mittel zum gleichzeitigen Gleitschleifen, Reinigen und Passivieren metallischer Werkstücke können auf metallische Werkstücke und/oder Formteile unterschiedlichster Zusammensetzung angewendet werden. So ist es möglich, im Zuge des Verfahrens Werkstücke oder Formteile aus Eisen und allen sehnen Legierungen, beispielsweise Stählen unterschiedlicher Zusammensetzung, Gußeisen usw., Kupfer und seinen Legierungen, beispielsweise Messing, Bronze usw., Aluminiumlegierungen, Zink oder Magnesium oder auch anderen Metallen oder Legierungen zu behandeln. Das Überraschende des vorliegenden Verfahrens liegt darin, daß nicht nur die eigentliche mechanisch-chemische Oberflächenbehandlung des Gleitschleifens, die üblicherweise in Trommeln oder Vibratoren durchgeführt wird, unter Verwendung dieser Lösungen durchgeführt werden kann. Vielmehr wird auch der üblicherweise vorgelagerte Schritt des Reinigens der metallischen Werkstücke oder Formteile und der Passivierung der jeweiligen metallischen Oberfläche mit denselben Lösungen im gleichen Verfahrensgang durchgeführt, ohne daß es dafür zusätzlicher Anlagen oder Behandlungslösungen bedürfte. So wird in einem Schritt die jeweilige metallische Oberfläche gereinigt, entzundert, passiviert, entgratet, geschliffen, geglättet, geglänzt und poliert.

Dazu bringt man erfindungsgemäß die Werkstücke mit wäßrigen Lösungen in Kontakt, die einen pH-Wert im Bereich von 1 bis 6 aufweisen. Bevorzugt werden solche Lösungen verwendet, die einen pH-Wert im Bereich von 3,5 bis 5 aufweisen. Der Kontakt mit den Werkstücken oder Formteilen erfolgt - je nach Anlage - durch Eintauchen oder Besprühen. Üblicherweise werden die erfindungsgemäßen wäßrigen Lösungen in dem vorliegenden Verfahren dadurch aufgebracht, daß man die Werkstücke oder Formteile in den Anlagen (Trommeln, Vibratoren usw.), in denen sie zusammen mit den Schleifkörpern bewegt werden, mit den wäßrigen Lösungen besprüht und diese zwischen den Werkstücken und den Schleifkörpern hindurch zum Boden der jeweiligen Anlage laufen. Dabei sind die Lösungen in Kontakt mit den Schleifkörperoberflächen und metallischen Oberflächen. Sie tragen außerdem die im Reinigungsgang abgelösten Verschmutzungen sowie die im Gleitschleifgang abgelösten Metallpartikelchen und/oder Schleifkörperpartikelchen aus der Behandlungszone aus, werden nach Austritt aus der Anlage von derartigen Verunreinigungen befreit und erneut mit den Werkstücken und Formteilen in Kontakt gebracht.

In dem erfindungsgemäßen Verfahren werden die Werkstücke und Formteile mit wäßrigen Lösungen in Kontakt gebracht, die Alkalimetallsalze und/oder Ammoniumsalze der Orthophosphorsäure und/oder von Pyrophosphorsäuren als eine der wesentlichen Komponenten enthalten. Dabei versteht man unter "Pyrophosphorsäuren" alle diejenigen Verbindungen, die durch Kondensation mehrerer Phosphatgruppen aneinander entstanden sind. Es kommen also als Alkalimetallsalze die Lithiumsalze, Natriumsalze, Kaliumsalze, Rubidiumsalze oder Cäsiumsalze in Betracht, von denen aufgrund ihrer leichten Verfügbarkeit die Kaliumsalze und besonders die Natriumsalze bevor-zugt sind. Als Ammoniumsalze können sowohl solche mit einem NH₄⁺-Kation als auch solche Ammoniumsalze verwendet werden, die einen oder mehrere organische Substituenten am Stickstoffatom tragen. Von derartigen Organoammoniumverbindungen sind besonders die bevorzugt, die einen oder mehrere Alkylreste mit geradkettiger oder verzweigter Kette und 1 bis 6 C-Atomen im Alkylrest tragen. Von den Ammoniumsalzen sind die NH₄⁺-Salze besonders bevorzugt und mit Vorteil als Phosphatkomponenten in den wäßrigen Lösungen verwendbar, die in dem erfindungsgemäßen Verfahren eingesetzt werden.

In dem erfindungsgemäßen Verfahren werden die Werkstücke mit sauren wäßrigen Lösungen in Kontakt gebracht, die eine oder mehrere der genannten Phosphatkomponenten in Mengen von 0,2 bis 10 Gew.-% enthalten. Die Gewichtsangaben sind dabei bezogen auf die fertige Anwendungslösung und geben den Aktivsubstanz-Gehalt an, der in derartigen Anwendungslösungen zum Einsatz kommt.

Das erfindungsgemäße Verfahren zum gleichzeitigen Gleitschleifen, Reinigen und Passivieren metallischer Werkstücke ist weiterhin dadurch gekennzeichnet, daß man die Werkstücke oder Formteile mit wäßrigen Lösungen in Kontakt bringt, die als weitere essentielle Komponente Weinsäure oder Citronensäure oder Mischungen dieser beiden Carbonsäuren enthalten.

Erfindungsgemäß werden solche wäßrige Lösungen zum gleichzeitigen Gleitschleifen, zur Reinigung und Passivierung metallischer Werkstücke eingesetzt, die die genannten Carbonsäurekomponenten in Mengen von 0,01 bis 1 Gew.-% enthalten. Dabei ist - wie auch im Falle der Phosphatkomponenten - auch diese Angabe bezogen auf den Aktivsubstanzgehalt in den fertigen Anwendungslösungen.

Eine weitere Komponente der in dem erfindungsgemäßen Verfahren angewendeten wäßrigen Lösungen sind nichtionische Tenside, wobei es auch hier möglich ist, daß die wäßrigen Lösungen ein Tensid oder auch mehrere Tenside als oberflächenaktive Komponenten enthalten. Die Gesamtmengen der Tenside, die in den verwendeten wäßrigen Lösungen enthalten sind, liegen dabei entsprechend dem erfindungsgemäßen Verfahren im Bereich von 0,005 bis 2 Gew.-%. Auch diese Angaben beziehen sich auf den Aktivsubstanzgehalt in der Anwendungslösung.

Das Verfahren sieht außerdem vor, daß die wäßrigen Behandlungslösungen gegebenenfalls einen oder mehrere Korrosionsinhibitoren enthalten. Derartige Korrosionsinhibitoren sind jeweils auf das Metall abzustimmen, aus dem die metallischen Werkstücke oder Formteile bestehen, die gemäß dem erfindungsgemäßen Verfahren gereinigt, passiviert und gleichzeitig einer Gleitschleifung unterworfen werden sollen. Bevorzugterweise werden wäßrige Lösungen eingesetzt, in denen als Korrosionsinhibitor-Komponenten eine oder mehrere Verbindungen aus der Gruppe Alkalimetallmolybdate, bevorzugt Natriummolybdate, Benzotriazol, Tolyltriazol und Benzthiazol verwendet werden. Derartige Korrosionsinhibitoren, die, wie auch die anderen Komponenten, allein oder in Kombination mehrerer in gleicher Richtung wirkender Komponenten verwendet werden können, liegen in Mengen von 0,001 bis 0,02 Gew.-% vor. Wie auch bei den anderen Komponenten, so sind auch diese Angaben bezogen auf den Aktivsubstanzgehalt in der Anwendungslösung.

Das Verfahren kann unter Verwendung solcher saurer wäßriger Lösungen durchgeführt werden, die außer den oben allgemein oder im Detail auch näher beschriebenen Komponenten auch noch weitere an sich übliche Wirkstoffe und/oder Hilfsstoffe enthalten. Solche Wirkstoffe können beispielsweise Wasserhärte-Stabilisatoren sein. Deren Einsatz ist insbesondere dann von Vorteil, wenn in dem Verfahren die Behandlungsmittel mit Wasser angesetzt wurden, das größere Mengen an Härtebildnern, insbesondere Erdalkalimetallcarbonaten, aufweist. Derartige Wasserhärte-Stabilisatoren sind beispielsweise Phosphonsäuren, wie beispielsweise Hydroxyethandiphosphonsäure (HEDP) oder Phosphonobutantricarbonsäure (PBTC), oder deren wasserlösliche Salze, aber auch Ethylendiamintetraessigsäure bzw. ihre wasserlöslichen Salze, Nitrilotriessigsäure und ihre wasserlöslichen Salze oder auch andere, für derartige Zwecke aus dem Stand der Technik bekannte Verbindungen. Diese sind - sofern ihre Mitverwendung erwünscht wird - in Mengen von 0,01 bis 0,2 Gew.-% zugegen und erlauben in dem erfindungsgemäßen Verfahren die Verwendung auch "harter" Wässer.

Wie oben schon beschrieben, werden in dem erfindungsgemäßen Verfahren derartige wäßrige Lösungen üblicherweise im Tauchen oder Spritzen mit den metallischen Werkstücken oder Formteilen in Kontakt gebracht. Dabei erfolgt ein gleichzeitiges Gleitschleifen, Reinigen und Passivieren der Oberflächen der Werkstücke. Dieses wird üblicherweise bei Temperaturen im Bereich von 20 bis 60 °C, bevorzugt jedoch bei Raumtemperatur durchgeführt. Die Behandlungszeiten hängen sehr stark vom Verschmutzungsgrad, der Stärke der Grate bzw. Überstände, die entfernt werden sollen, von der Härte, Größe und Form der Schleifkörper sowie auch von den Eigenschaften der wäßrigen Behandlungslösungen ab. Sie liegen in bevorzugten Ausführungsformen des Verfahrens im Bereich zwischen 10 und 60 min. Üblicherweise wird der Oberflächenbehandlung lediglich ein Trocknungsprozeß nachgeschaltet. Dieser Trocknungsprozeß kann mittels üblicher Hilfsmittel, wie beispielsweise Maisschrot, Holzmehl usw., bei Raumtemperatur im Trommelverfahren oder mittels Warmluft erfolgen. In besonderen Fällen kann jedoch vor dem Trockenprozeß auch noch eine Spülung vorgesehen werden. Dies hängt im wesentlichen von der Art der Weiterbehandlung der entsprechend dem erfindungsgemäßen Verfahren behandelten Werkstücke oder Formteile ab.

Von der Erfindung umfaßt sind auch die in dem oben näher beschriebenen Verfahren verwendeten Mittel zum gleichzeitigen Gleitschleifen, Reinigen und Passivieren metallischer Werkstücke oder Formteile. Die Mittel können entweder in Pulverform konfektioniert und als solche verpackt und am Anwendungsort mit geringem Aufwand in Wasser eingerührt werden, oder sie werden in Form hochkonzentrierter wäßriger Lösungen konfektioniert und am Anwendungsort lediglich verdünnt. Ersteres hat den Vorteil, daß nur die reine Substanz transportiert und damit der unnötige Wassertransport vermieden wird. Letzteres ist jedoch deswegen vorteilhafter, weil flüssige Konzentrate mittels Dosierpumpen am Anwendungsort automatisch eindosiert werden können und damit die Handhabung für den Anwender erleichtern. Die in Form der Konzentrate in den Handel kommenden wäßrigen Lösungen sind homogen. Wäßrige Konzentrate weisen aufgrund der in ihnen enthaltenen Komponenten einen pH-Wert im Bereich von 1 bis 6 auf. Bevorzugt liegt der pH-Wert im Bereich von 3,5 bis 5. Sollte jedoch der pH-Wert durch Verwendung stärker alkalischer Komponenten nicht in diesem Bereich liegen, so kann er gegebenenfalls über die Zugabe nichtkorrosiver Säuren, bevorzugt beispielsweise Phosphorsäuren, Phosphonsäuren, Phosphonocarbonsäuren oder Carbonsäuren, eingestellt werden. Eine pH-Wert-Einstellung ist üblicherweise jedoch nicht erforderlich. Die wäßrigen Anwendungslösungen werden üblicherweise mit einem Aktivsubstanzgehalt im Bereich von ca. 0,2 bis ca. 14 Gew.-% eingesetzt.

Die erfindungsgemäßen Mittel zum gleichzeitigen Gleitschleifen, Reinigen und Passivieren metallischer Werkstücke enthalten als Phosphatkomponenten Alkalimetallsalze und/oder Ammoniumsalze der Orthophosphorsäure und/oder von Pyrophosphorsäuren. Bevorzugte Phosphatkomponenten in den erfindungsgemäßen Mitteln sind saure Natriumphosphate und/oder Natriumpyrophosphate. Weitere essentiellen Komponenten der erfindungsgemäßen Mittel sind Weinsäure und/oder Citronensäure.

Eine weitere Komponente der erfindungsgemäßen Mittel sind nichtionische Tenside. Auch diese können als Einzelverbindungen oder im Gemisch mehrerer Tenside vertreten sein.

Als Tenside kommen für die erfindungsgemäßen Mittel eine Vielzahl von an sich aus dem Stand der Technik als Tenside bekannten Verbindungen in Frage. So werden u.a. als nichtionische Tenside Additionsprodukte von Ethylenoxid und/oder Propylenoyid an Fettalkohole oder Fettamine eingesetzt, also Alkohole und/oder Amine, die 6 bis 18 C-Atome im geradkettigen oder verzweigtkettigen Alkylrest tragen. Außerdem sind als nichtionische Tenside polyalkylenglykolether der nachfolgenden allgemeinen Formel geeignet

R'-O-[(CH₂)ₘ-O]ₙ-R''

in der
- R': einen geradkettigen oder verzweigten Alkylrest mit 8 bis 18 C-Atomen,
- R'': einen Alkylrest mit 4 bis 8 C-Atomen,
- m: eine Zahl von 2 bis 4 und
- n: eine Zahl von 7 bis 12 bedeuten.

Derartige polyalkylenglykolether sind als schwach schäumende nichtionische Tenside, z.T. sogar als ausgesprochene Entschäumer bekannt und damit besonders gut geeignet.

Die erfindungsgemäßen Mittel können gegebenenfalls außerdem noch einen oder mehrere Korrosionsinhibitoren enthalten. Diese werden üblicherweise auf das jeweilige konkrete Anwendungsproblem abgestimmt und richten sich damit nach den metallischen Oberflächen, die gereinigt, passiviert und gleitschleifend behandelt werden sollen. Geeignete Korrosionsinhibitoren können auch miteinander verwendet werden, was den Vorteil hat, daß die erfindungsgemäßen Mittel dadurch für eine größere Zahl von Anwendungsfällen eingsetzt werden können. Als Korrosionsinhibitoren werden bevorzugt Verbindungen aus der Gruppe Alkalimetallmolybdate, bevorzugt Natriummolybdate, Benzotriazol, Tolyltriazol und Benzthiazol eingesetzt.

Zusätzlich können die erfindungsgemäßen Mittel noch weitere, in Reinigungs-, Passiviervngs- und Gleitschleifmitteln an sich übliche Wirkstoffe und/oder Hilfsstoffe enthalten. Solche zusätzlichen Wirkstoffe, die in bevorzugten Ausführungsfornen der erfindungsgemäßen Mittel auch verwendet werden, sind Wasserhärtestabilisatoren. Als solche können Einzelverbindungen oder Kombinationen aus der Gruppe der Phosphonsäuren, wie beispielsweise Hydroxyethyldiphosphonsäure, Phosphonobutantricarbonsäure, oder deren wasserlösliche Salze, Ethylendiamintetraessigsäure und ihre Salze und Nitrilotriessigsäure und deren wasserlösliche Salze eingesetzt werden.

Wie oben schon näher ausgeführt wurde, können die erfindungsgemäßen Mittel als Pulver, d.h. als 100 %ige Aktivsubstanz, oder auch als Konzentrate konfektioniert werden.

In einer bevorzugten Ausführungsform der Erfindung liegen die Mittel gemäß der Erfindung als Pulver vor, enthaltend Salze von Phosphorsäuren, Carbonsäuren und Netzmittel, sowie:
(a) Alkalimetallsalze und/oder Ammoniumsalze der Orthophosphorsäure und/oder von Pyrophosphorsäuren in Mengen von 50 bis 98 Gew.-%,
(b) Weinsäure und/oder Citronensäure in Mengen von 1 bis 10 Gew.-%,
(c) ein oder mehrere nichtionische(s) Tensid(e) in Mengen von 0,1 bis 20 Gew.-%,
(d) gegebenenfalls einen oder mehrere Korrosionsinhibitor(en) in Mengen von 0,01 bis 0,5 Gew.-% und
(e) gegebenenfalls weitere, in Reinigungs-, Passivierungs- und Gleitschleifmitteln an sich übliche Wirkstoffe und/oder Hilfsstoffe in Mengen von 1 bis 20 Gew.-%.

In einer weiteren, gleichfalls bevorzugten Ausführungsform der Erfindung liegen die Mittel gemäß der Erfindung als wäßrige Konzentrate vor, d.h. daß derartige Konzentrate zu den Aktivsubstanzen auch noch Wasser enthalten, welches die Gesamtmenge aller Komponenten zu 100 Gew.-% addiert. Diese wäßrigen Konzentrate enthalten Salze von Phosphorsäuren, Carbonsäuren und Netzmittel, sowie:
(a) Alkalimetallsalze und/oder Ammoniumsalze der Orthophosphorsäure und/oder von Pyrophosphorsäuren in Mengen von 10 bis 50 Gew.-%,
(b) Weinsäure und/oder Citronensäure in Mengen von 0,5 bis 5 Gew.-%,
(c) ein oder mehrere nichtionische(s) Tensid(e) in Mengen von 0,2 bis 10 Gew.-%,
(d) gegebenenfalls einen oder mehrere Korrosionsinhibitor(en) in Mengen von 0,01 bis 0,1 Gew.-%,
(e) gegebenenfalls weitere, in Reinigungs-, Passivierungs- und Gleitschleifmitteln an sich übliche Wirkstoffe und/oder Hilfsstoffe in Mengen von 0,05 bis 1 Gew.-% und
(f) Wasser in Mengen, die die Gesamtmengen der Komponenten (a) bis (e) zu 100 Gew.-% aufsummieren.

Derartige Konzentrate werden dann am Anwendungsort vom Anwender mit weiterem Wasser verdünnt beziehungsweise die pulverförmigen Produkte in Wasser gelöst. Dabei weisen die Anwendungslösungen - wie oben schon ausgeführt - einen Aktivsubstanzgehalt im Bereich von ca. 0,2 bis ca. 14 Gew.-% auf. Die Gesamtmengen der oben im einzelnen angegebenen Komponenten werden also mit einer solchen Wassermenge versetzt, die die Gesamtmenge aller Komponenten zu 100 Gew.-% aufsummiert. Dabei stellen sich üblicherweise - in Abhängigkeit von den verwendeten Einzelkomponenten - pH-Werte im Bereich von 1 bis 6, bevorzugt von 3,5 bis 5 ein. Sollte in den erfindungsgemäßen Anwendungslösungen dieser pH-Wert nicht allein durch die angegebenen Komponenten erreicht werden, so können gegebenenfalls noch weitere Säuren zugegeben werden. Diese Säuren dürfen jedoch nicht korrosiv sein und entstammen bevorzugt der Gruppe Phosphorsäuren, Phosphonsäuren, Phosphonocarbonsäuren und Carbonsäuren.

Die Erfindung wird durch das nachfolgende Beispiel näher erläutert.

Werkstücke bzw. Formteile aus Eisen, Messing, Aluminiumlegierungen der Zusammensetzung AlSi₁₇Cu₄Mg (Silumin), Bronze, Kupfer, einer Magnesiumlegierung der Zusammensetzung MgMn₂ und Zink wurden unmittelbar aus der Produktion entnommen und in einer Vibrationsanlage unter Verwendung verschiedener Schleifkörper (Materialien Keramik, kunststoffgebundener Korund) unter Zugabe der nachfolgend in den Beispielen beschriebenen Testlösungen in einem Arbeitsgang gereinigt, oberflächenpassiviert und im Gleiten geschliffen. Nach der einstufigen Oberflächenbehandlung wurden die Werkstücke teilweise mit Leitungswasser (ca 15 °d) nachgespült und mit Maisschrot bzw. Warmluft (100 °C) getrocknet. Danach wurden die Oberflächen visuell beurteilt.

### Beispiel 1

Verwendet wurde eine Anwendungslösung der folgenden Zusammensetzung:
98 % H₂O;
0,63 % Na₂H₂P₂O₇;
1,17 % NaH₂PO₄;
0,08 % Citronensäure;
0,06 % eines Additionsproduktes von 12 Mol Ethylenoxid (EO) an Kokosamin;
0,06 % eines C₁₂ bis C₁₈-Fettalkohol-9,1 EO-butylethers.

Die Metallteile wurden 20 min bei 25 °C unter Einwirkung dieser Lösung, die einen pH-Wert von 3,5 aufwies, entfettet, passiviert und entgratet. Das Ergebnis dieses einstufigen Prozesses zeigte, daß eine sehr gute Entfettung und Passivierung erfolgt war und daß die produktionsbedingten Metallgrate völlig entfernt worden waren. Die Stahlteile zeigten eine bläulich-irisierende Passivierungsschicht. Die Oberflächen der Nichteisen-Metalle waren ausnahmslos blank und glatt und wiesen keine Korrosions- oder Anlaufstellen auf.

Auch nach mehrwöchiger Lagerung bei mittlerer Luftfeuchtigkeit konnte Korrosion auf den metallischen Oberflächen nicht festgestellt werden.

An dieser Stelle ist nochmals zu betonen, daß es sich bei dem vorliegenden Verfahren um ein einschrittiges Verfahren handelt, in dem in einer Praxisoperation sowohl entfettet als auch entoxidiert/passiviert als auch im Gleitschleifen entgratet werden kann.

## Patentansprüche

1. Verfahren zum gleichzeitigen Gleitschleifen, Reinigen und Passivieren metallischer Werkstücke unter Verwendung saurer, wäßriger Lösungen, enthaltend Salze von Phosphorsäuren, Carbonsäuren und Netzmittel, dadurch gekennzeichnet, daß man die Werkstücke mit wäßrigen, einen pH-Wert im Bereich von 1 bis 6 aufweisenden Lösungen in Kontakt bringt, die die folgenden Komponenten enthalten:
(a) 0,2 bis 10 Gew.-% Alkalimetallsalze und/oder Ammoniumsalze der Orthophosphorsäure und/oder von Pyrophosphorsäuren,
(b) 0,01 bis 1 Gew.-% Weinsäure und/oder Citronensäure,
(c) 0,005 bis 2 Gew.-% eines oder mehrerer nichtionischer Tenside,
(d) gegebenenfalls 0,001 bis 0,02 Gew.-% eines oder mehrerer Korrosionsinhibitoren und
(e) gegebenenfalls 0,01 bis 0,2 Gew.-% weiterer, in Reinigungs-, Passivierungs- und Gleitschleifmitteln an sich üblicher Wirkstoffe und/oder Hilfsstoffe,
wobei die jeweils angegebenen Mengen auf den Aktivsubstanzgehalt in der Anwendungslösung bezogen sind.

2. Verfahren nach Anspruch 1, dadurch gekennzeichnet, daß die wäßrigen Lösungen einen pH-Wert im Bereich von 3,5 bis 5 aufweisen.

3. Verfahren nach Anspruch 1 oder 2, dadurch gekennzeichnet, daß man als Phosphatkomponente (a) saure Natriumphosphate und/oder Natriumpyrophosphate einsetzt.

4. Verfahren nach einem oder mehreren der Ansprüche 1 bis 3, dadurch gekennzeichnet, daß man als Korrosionsinhibitor-Komponente (d) eine oder mehrere Verbindungen ausgewählt aus Alkalimetallmolybdaten, Benzotriazol, Tolyltriazol und Benzthiazol einsetzt.

5. Verfahren nach einem oder mereren der Ansprüche 1 bis 3, dadurch gekennzeichnet, daß man als zusätzliche Wirkstoff-Komponente (e) Wasserhärtestabilisatoren ausgewählt aus Phosphonsäuren, Ethylendiamintetraessigsäure, Nitrilotriessigsäure und den wasserlöslichen Salzen dieser Säuren einsetzt.

6. Pulverförmige Mittel zum gleichzeitigen Gleitschleifen, Reinigen und Passivieren metallischer Werkstücke, enthaltend Salze von Phosphorsäuren, Carbonsäuren und Netzmittel, dadurch gekennzeichnet, daß sie die folgenden Komponenten enthalten:
(a) Alkalimetallsalze und/oder Ammoniumsalze der Orthophosphorsäure und/oder von Pyrophosphorsäuren in Mengen von 50 bis 98 Gew.-%,
(b) Weinsäure und/oder Citronensäure in Mengen von 1 bis 10 Gew.-%,
(c) ein oder mehrere nichtionische(s) Tensid(e) in Mengen von 0,1 bis 20 Gew.-%,
(d) gegebenenfalls einen oder mehrere Korrosionsinhibitor(en) in Mengen von 0,01 bis 0,5 Gew.-% und
(e) gegebenenfalls weitere, in Reinigungs-, Passivierungs- und Gleitschleifmitteln an sich übliche Wirkstoffe und/oder Hilfsstoffe in Mengen von 1 bis 20 Gew.-%.

7. Flüssige Mittel zum gleichzeitigen Gleitschleifen, Reinigen und Passivieren metallischer Werkstücke, enthaltend Salze von Phosphorsäuren, Carbonsäuren und Netzmittel,
dadurch gekennzeichnet, daß sie die folgenden Komponenten enthalten:
(a) Alkalimetallsalze und/oder Ammoniumsalze der Orthophosphorsäure und/oder von Pyrophosphorsäuren in Mengen von 10 bis 50 Gew.-%,
(b) Weinsäure und/oder Citronensäure in Mengen von 0,5 bis 5 Gew.-%,
(c) ein oder mehrere nichtionische(s) Tensid(e) in Mengen von 0,2 bis 10 Gew.-%,
(d) gegebenenfalls einen oder mehrere Korrosionsinhibitor(en) in Mengen von 0,01 bis 0,1 Gew.-%,
(e) gegebenenfalls weitere, in Reinigungs-, Passivierungs- und Gleitschleifmitteln an sich übliche Wirkstoffe und/oder Hilfsstoffe in Mengen von 0,05 bis 1 Gew.-% und
(f) Wasser in Mengen, die die Gesamtmengen der Komponenten (a) bis (e) zu 100 Gew.-% aufsummieren.

8. Mittel nach Anspruch 6 oder 7, dadurch gekennzeichnet, daß sie als Phosphatkomponente (a) saure Natriumphosphate und/oder Natriumpyrophosphate enthalten.

9. Mittel nach Anspruch 6 oder 7, dadurch gekennzeichnet, daß sie als Korrosionsinhibitor-Komponente (d) eine oder mehrere Verbindungen ausgewählt aus Alkalimetallmolybdaten, Benzotriazol, Tolyltriazol und Benzthiazol enthalten.

10. Mittel nach Anspruch 6 oder 7, dadurch gekennzeichnet, daß sie als zusätzliche Wirkstoff-Komponente (e) Wasserhärtestabilisatoren ausgewählt aus Phosphonsäuren, Ethylendiamintetraessigsäure, Nitrilotriessigsäure und den wasserlöslichen Salzen dieser Säuren enthalten.

## Claims

1. A process for the simultaneous slide grinding, cleaning and passivation of metal workpieces using acidic aqueous solutions containing salts of phosphorus acids, carboxylic acids and wetting agents, characterized in that the workpieces are brought into contact with aqueous solutions which have a pH value in the range from 1 to 6 and which contain the following components:
(a) 0.2 to 10% by weight alkali metal salts and/or ammonium salts of orthophosphoric acid and/or of pyrophosphoric acids,
(b) 0.01 to 1% by weight tartaric acid and/or citric acid,
(c) 0.005 to 2% by weight of one or more nonionic surfactants,
(d) optionally 0. 001 to 0.02 by weight of one or more corrosion inhibitors and
(e) optionally 0.01 to 0.2% by weight of other active substances and/or auxiliaries typically present in cleaning, passivating and slide grinding preparations,
based in each case on the active substance content of the in-use solution.

2. A process as claimed in claim 1, characterized in that the aqueous solutions have a pH value of 3.5 to 5.

3. A process as claimed in claim 1 or 2, characterized in that acidic sodium phosphates and/or sodium pyrophosphates are used as the phosphate component (a).

4. A process as claimed in one or more of claims 1 to 3, characterized in that one or more compounds selected from alkali metal molybdates, benzotriazole tolyl triazole and benthiazole is/are used as the corrosion inhibitor component (d).

5. A process as claimed in one or more of claims 1 to 3, characterized in that water hardness stabilizers selected from phosphonic acids, ethylenediaminetetraacetic acid, nitrilotriacetic acid and water-soluble salts of these acids are used as additional active substance components (e).

6. Powder-form compounds for the simultaneous slide grinding, cleaning and passivation of metal workpieces containing salts of phosphorus acids, carboxylic acids and wetting agents, characterized in that they contain the following components:
(a) alkali metal salts and/or ammonium salts of orthophosphoric acid and/or of pyrophosphoric acids in quantities of 50 to 98% by weight,
(b) tartaric acid and/or citric acid in quantities of 1 to 10% by weight,
(c) one or more nonionic surfactant(s) in quantities of 0.1 to 20% by weight,
(d) optionally one or more corrosion inhibitor(s) in quantities of 0.01 to 0.5% by weight and
(e) optionally other active substances and/or auxiliaries known per se for slide grinding, cleaning and passivating compounds in quantities of 1 to 20% by weight.

7. Liquid compounds for the simultaneous slide grinding, cleaning and passivation of metal workpieces containing salts of phosphorus acids, carboxylic acids and wetting agents, characterized in that they contain the following components:
(a) alkali metal salts and/or ammonium salts of orthophosphoric acid and/or of pyrophosphoric acids in quantities of 10 to 50% by weight,
(b) tartaric acid and/or citric acid in quantities of 0.5 to 5% by weight,
(c) one or more nonionic surfactant(s) in quantities of 0.2 to 10% by weight,
(d) optionally one or more corrosion inhibitor(s) in quantities of 0.01 to 0.1% by weight,
(e) optionally other active substances and/or auxiliaries known per se for slide grinding, cleaning and passivating compounds in quantities of 0.05 to 1% by weight
(f) water in quantities which balance the quantities of components (a) to (e) mentioned above to 100% by weight.

8. Compounds as claimed in claim 6 or 7, characterized in that they contain acidic sodium phosphates and/or sodium pyrophosphates as the phosphate component (a).

9. Compounds as claimed in claim 6 or 7, characterized in that they contain one or more compounds selected from alkali metal molybdates, benzotriazole, tolyl triazole and benzthiazole as the corrosion inhibitor component (d).

10. Compounds as claimed in claim 6 to 7, characterized in that they contain water hardness stabilizers selected from phosphonic acids, ethylenediaminetetraacetic acid, nitrilotriacetic acid and water-soluble salts of these acids as additional active substance components (e).

## Revendications

1. Procédé pour la vibro-abrasion, le nettoyage et la passivation simultanés des pièces métalliques, moyennant la mise en oeuvre de solutions aqueuses, acides, renfermant des sels d'acides phosphoriques, d'acides carboxyliques et des agents mouillants, caractérises en ce que l'on met les pièces en contact avec des solutions aqueuses, présentant un pH compris dans l'intervalle de 1 à 6, qui renferment les composants suivants:
(a) 0,2 à 10 % en poids de sels de métaux alcalins et/ou d'ammonium de l'acide orthophosphorique et/ou des acides pyrophosphoriques,
(b) 0,01 à 1 % en poids d'acide tartrique et/ou citrique,
(c) 0,005 à 2 % en poids d'un ou de plusieurs tensioactifs non ioniques,
(d) le cas échéant, 0,001 à 0,02 % en poids d'un ou de plusieurs inhibiteurs de corrosion et
(e) le cas échéant, 0,01 à 0,2 % en poids d'autres substances actives et/ou adjuvants usuels en soi dans les agents de nettoyage, passivation et vibro-abrasion,
les quantités mentionnées se rapportant chaque fois à la concentration de substances actives dans la solution d'application.

2. Procédé selon la revendication 1, caractérisé en ce que les solutions aqueuses présentent un pH compris dans l'intervalle de 3,5 à 5.

3. Procédé selon la revendication 1 ou 2, caractérisé en ce que l'on utilise comme composant phosphate (a), des phosphates et/ou des pyrophosphates de sodium acides.

4. Procédé selon une ou plusieurs des revendications 1 à 3, caractérisé en ce que l'on utilise comme composant inhibiteur de corrosion (d), un ou plusieurs composés, sélectiorinés parmi les molybdates de métaux alcalins, le benzotriazol, le tolyltriazol et le benzothiazol.

5. Procédé selon une ou plusieurs des revendications 1 à 3, caractérisé en ce que l'on utilise comme composant substance active supplémentaire (e), des stabilisants de dureté de l'eau, sélectionnés parmi les acides phosphoniques, l'acide éthylènediaminetétraacétique, l'acide nitrilotriacétique et les sels solubles dans l'eau de ces acides.

6. Agents en poudre pour la vibro-abrasion, le nettoyage et la passivation simultanés des pièces métalliques, renfermant des sels d'acides phosphoriques, d'acides carboxyliques et des agents mouillants, caractérisés en ce qu'ils renferment les composants suivants:
(a) sels de métaux alcalins et/ou d'ammonium de l'acide orthophosphorique et/ou des acides pyrophosphoriques, en proportions comprises entre 50 et 98 % en poids,
(b) acide tartrique et/ou citrique, en proportions comprises entre 1 et 10 % en poids,
(c) un ou plusieurs tensioactifs non ioniques, en proportions comprises entre 0,1 et 20 % en poids,
(d) le cas échéant, un ou plusieurs inhibiteurs de corrosion, en proportions comprises entre 0,01 et 0,5 % en poids et
(e) le cas échéant, d'autres substances actives et/ou adjuvants usuels en soi dans les agents de nettoyage, passivation et vibro-abrasion, en proportions comprises entre 1 et 20 % en poids.

7. Agents liquides pour la vibro-abrasion, le nettoyage et la passivation simultanés des pièces métalliques, renfermant des sels d'acides phosphoriques, d'acides carboxyliques et des agents mouillants, caractérisés en ce qu'ils renferment les composants suivants:
(a) sels de métaux alcalins et/ou d'ammonium de l'acide orthophosphorique et/ou des acides pyrophosphoriques, en proportions comprises entre 10 et 50 % en poids,
(b) acide tartrique et/ou acide citrique, en proportions comprises entre 0,5 et 5 % en poids,
(c ) un ou plusieurs tensioactifs non ioniques, en proportions comprises entre 0,2 et 10 % en poids
(d) le cas échéant, un ou plusieurs inhibiteurs de corrosion, en proportions comprises entre 0,01 et 0,1 % en poids,
(e) le cas échéant, d'autres substances actives et/ou adjuvants usuels en soi dans les agents de nettoyage, passivation et vibro-abrasion, en proportions comprises entre 0,05 et 1 % en poids et
(f) de l'eau en proportions telles qu'elles totalisent 100 % en poids avec les quantités totales des composants (a) à (e).

8. Agents selon la revendication 6 ou 7, caractérisés en ce qu'ils renferment comme composant phosphate (a) des phosphates de sodium et/ou des pyrophosphates de sodium acides.

9. Agents selon la revendication 6 ou 7, caractêrisés en ce qu'ils renferment comme composant inhibiteur de corrosion (d), un ou plusieurs composes, sélectionnés parmi les molybdates de métaux alcalins, le benzotriazol, le tolyltriazol et le benzothiazol.

10. Agents selon la revendication 6 ou 7, caractérisés en ce qu'ils renferment comme composant substance active supplémentaire (e) des stabilisants de dureté de l'eau, sélectionnés parmi les acides phosphoniques, l'acide éthylènediaminetétraacétique, l'acide nitrilotriacétique et les sels solubles dans l'eau de ces acides.
